# EUROPÄISCHE PATENTSCHRIFT

(11) **EP 0 210 656 B1**
(45) Veröffentlichungstag und Bekanntmachung des Hinweises auf die Patenterteilung: **24.10.1990**
(21) Anmeldenummer: 86110532.8
(22) Anmeldetag: 30.07.1986
(51) Int. Cl.: C14C 9/00, D06M 15/19

(54) **Imprägnierspray mit Hydrophobierverstärkung für Leder und Textilien sowie dessen Verwendung**
Impregnating spray with increased water-proofing for leather and textiles, and its use
Produit d'imprégnation pulvérisable à hydrofugation accrue pour cuir et textiles et son utilisation

(30) Priorität: 30.07.1985 DE 3527299
(43) Veröffentlichungstag der Anmeldung: 04.02.1987
(73) Patentinhaber: Werner & Mertz GmbH, D-55120 Mainz (DE)
(72) Erfinder: Peter, Hans-Joachim, Dr., D-6500 Mainz 21 (DE)
(74) Vertreter: Zumstein, Fritz, Dr.

(56) Entgegenhaltungen:
- FR-A- 1 449 106
- GB-A- 1 147 169
- US-A- 3 256 230
- US-A- 3 282 905
- TEXTILE RESEARCH JOURNAL, Band 51, Nr. 9, September 1981, Seiten 579-587, Princeton, New Jersey, US; B.M. Latta et al.: "Oily-soil release for easy-care cotton fabrics"
- bga Schriften 1/85, s. 9, 11-15 unf 73-75 : Bundestagsdrucksache 11/613 (1987)

## Beschreibung

### Technischer Hintergrund

Die nicht vorpublizierte EP-A-169 935 (Stand der Technik gemäß Art 54(3) EPÜ) betrifft ein neuartiges Imprägnierspray für Leder und Textilien, das vor allem für die Behandlung wasserempfindlicher Materialien vorgesehen ist. Aufgrund seiner neuartigen Zusammensetzung ist dieses Imprägnierspray physiologisch unbedenklich; Schädigungen der Atemwege, wie sie bei früher bekannten Zustammensetzungen festgestellt wurden, können bei dem Imprägnierspray gemäß dortiger Anmeldung nicht mehr auftreten. Es eignet sich daher in besonderer Weise für den Endverbraucher, der die Leder und Textilien selbst behandelt.

Die Imprägniersprays gemäß EP-A-169 935 erweisen sich als bewährte Produkte und erfüllen in den meisten Fällen die gestellten Anforderungen in Befriedigender Weise. Jedoch gibt es bei der großen Vielzahl der in der Praxis vorkommenden Ledertypen mit den unterschiedlichsten Eigenschaften mitunter einige Ledersorten, deren Behandlung mit diesem Imprägnierspray nicht in vollständigem Maße befriedigt.

Ausgehend von einer präzisierten Basisrezeptur der EP-A-169 935 war es daher Aufgabe der vorliegenden Erfindung, ein verbessertes Imprägnierspray bereitzustellen, das eine verstärkte Hydrophobierwirkung aufweist, ohne anderweitige Nachteile in Kauf nehmen zu müssen. Dabei war gleichzeitig auch zu berücksichtigen, daß die angestrebte Verstärkung der Hydrophobierwirkung nicht etwa mit einer Verschlechterung der inhalationstoxikologischen Eigenschaften einhergeht.

Zur Erreichung dieses Ziels hätte man an sich daran denken können, die Konzentrationen der imprägnierenden Bestandteile im Imprägnierspray der EP-A-0 169 935 über das übliche Maß hinaus zu erhöhen. Dies bringt jedoch zum Teil bedeutende Nachteile mit sich: Die Oberflächen von Glattledern können unansehnlich werden; glänzende Oberflächen können matt werden; ein Auspolieren ist oft nicht möglich, da der Belag klebrig wird. In bestimmten Fällen können schmierige Rückstände entstehen, die neben einer Glanzminderung auch eine verstärkte Schmutzanhaftung mit sich bringen; weitere Nachteile, die auftreten, sind Ansammlungen der Feststoffe, besonders an der Lederoberfläche (und hier wiederum in den Knickfalten der Schuhe), die vor allem beim Gehen verstärkt in Erscheinung treten. Bei Rauhledern (Velourledern, Nubukledern) können mit solch ungeeigneten Zusammensetzungen die Oberflächen verhärten und rauh werden; der gewünschte weiche, samtartige Griff geht verloren. Die an sich denkbare Maßnahme, mittels größerer Mengen an imprägnierenden Bestandteilen die Hydrophobierwirkung des Imprägniersprays gemäß EP-A-169 935 zu verstärken, mußte also ausscheiden.

### Erfindungsgegenstand

Überraschenderweise wurde nun festgestellt, daß mit einer an sich bekannten Art von Produkten die gestellte Aufgabe-Verstärkung der Hydrophobierwirkung-gelöst werden kann, ohne daß die vorstehend erwähnten Nachteile eintreten: Bei Einsatz von Polyacrylaten erfolgt, wie festgestellt wurde, im Zusammenwirken mit den Fluorcarbonharzen eine ausgesprochen synergistische Hydrophobierverstärkung.

Dieser Verstärkungsmechanismus tritt bereits beim Vorhandensein relativ geringer Polyacrylatkonzentrationen ein. Dem Leder werden auf diese Weise nur wenig Feststoffanteile zugeführt, die nicht die oben erwähnten Nachteile nach sich zeihen.

Dieser Befund des synergistischen Zusammenwirkens von Polyacrylaten und Fluorcarbonharzen im Sinne einer verstärkten Hydrophobierwirkung, ist völlig unerwartet und läßt sich durch Versuche belegen.

Die US-A-3,282,905 beschreibt im Zusammenhang mit fluorhaltigen Monomeren bzw. Polymeren, welche der Abweisung von Wasser und Öl dienen sollen, auch deren Mischungen mit fluorfreien Polymeren, darunter Alkylmethacrylaten. Diese bekannten Zusammensetzungen enthalten kein Treibmittel und werden in Form einer wäßrigen Dispersion appliziert.

Die vorliegende Anmeldung betrifft nun eine Ausgestaltung des Imprägniersprays gemäß EP-A-'169 935 mit dem Ziel, diesem eine verstärkte Hydrophobierwirkung zu verleihen. Gegenstand der vorliegenden Anmeldung ist deshalb ein Imprägnierspray für Leder und Textilen auf der Basis
(A) eines Wirkstoffs, der aus
(a) Fluorcarbonharzen,
(b) einem Lösemittel, welches aus Ethanol, n-Propanol und Isopropanol ausgewählt ist, sowie gegebenenfalls
(c) Hilfsstoffen besteht, und
(B) eines oder mehrerer mit Wasser mischbarer oder emulgierbarer Treibmittel, wobei der Wirkstoff (A) als obligatorische Komponente noch ein Hydrophobiermittel auf Polyacrylatbasis enthält.

Als beispiele für geeignete Polyacrylat-Hydrophobiermittel sind Homo- und Copolymerisate von Acrylsäureestern und Methacrylsäureestern zu nennen. Im Handel wird hierfür eine große Zahl verschiedener Acrylatharz-Typen angeboten.

Derartige Polyacrylat-Hydrophobiermittel können lösungsmittelfrei oder lösungsmittelhaltig sein.

Als Polyacrylatzusätze für das erfindungsgemäße Imprägnierspray mit verstärker Hydrophobierwirkung sind beispielsweise zu nennen:
feste thermoplastische Acrylharze und thermoplastische Acrylatlösungsmittelpolymere; insbesondere Methylmethacrylate, Ethylmethacrylate, Butylmethacrylate und Isobutylmethacrylate, die jeweils als Homo- oder Copolymere vorliegen können. Solche Polymere werden im Handel angeboten; sie können lösungsmittelfrei oder lösungsmittelhaltig sein. Beispiele für im Handel erhältliche Produkte sind Plexigum® N 742 (Äthylmethacrylat, fest); Plexigum® P 28 (i-Butylmethacrylat, fest); Plexigum N^{@} 80 (Äthylmethacrylat, fest); Plexisol®' P 550 (Butylmethacrylat, gelöst in Benzin); Plex^{@} 8681 F (Äthylmethacrylat, fest); Synthacryl^{®} SC 124 (Methacrylsäureester-Copolymer, gelöst in Benzin); Neocryl^{®} B 700 (i-Butylmethacrylat, fest); Neocryl® B 705 (i-Butylmethacrylat-Copolymer, fest); Neocryl^{®} B 722 (Äthylacrylat/ Methylmethacrylat, fest); Neocryl^{®} B 731 (i-Butylmethacrylat-Copolymer, fest); Neocryl^{@} B 811 (Methylmethacrylat, fest); Neocryl^{®} V 700-50 (i-Butylmethacrylat, in Benzin); Neocryl^{@} V 731-50 (i-Butylmethacrylat-Copolymer, in Benzin).

Die vorstehend genannten festen thermoplastischen Acrylharze und thermoplastischen Acrylatlösungsmittelpolymere sind insbesondere für wasserfreie Imprägnierspray-Formulierungen geeignet.

Die Mengen der Polyacrylate, die in dem erfindungsgemäßen Imprägnierspray als Hydrophobierverstärker eingesetzt werden, sind verhältnismäßig gering. Bewährt haben sich Acrylpolymerisat-Mengen von 0,1 bis 2,0 Gew.-%, bezogen auf die Wirkstoffrezeptur (A). Besonders bewährt haben sich Acrylpolymerisat-Mengen von 0,2 bis 1,5 Gew.-%, bezogen auf Wirkstoff (A).

Die weiteren Bestandteile des erfindungsgemäßen Imprägniersprays entsprechen im wesentlichen den Komponenten, wie sie in der oben genannten EP-A-169 935 beschrieben sind.

Die in dem Werkstoff (A) vorhandenen Fluorcarbonharze (a) sind die üblichen, wie sie von mehreren Firmen zur hydrophobierenden Ausrüstung von Leder und Textilien angeboten werden. Insbesondere sind solche hydrophobierenden Fluorcarbonharze zu nennen, die mit Alkoholen verdünnbar sind, insbesondere solche, die mit Alkoholen Lösungen oder über längere Zeit stabile Dispersion bilden. Dabei versteht man auf diesem Gebiet unter "längere Zeit stabil" im allgemeinen übliche Standzeiten dieser Produkte, von z.B. bis zu 3 Jahren. Im Zusammenhang mit solchen bekannten hydrophobierenden Perfluorverbindungen sind zu nennen langkettige Perfluorcarbonsäuren, Perfluoralkansulfonsäuren, Perfluoralkansulfonsäurefluoride bzw. davon abgeleitete Polymerisate auf der Basis fluorhaltiger (Meth)-acrylsäureester, ferner Produkte auf Basis fluoraliphatischer Verbindungen mit salzbildenden Aminogruppen (vgl. z.B. DE-AS 11 96 183, DE-AS 10 72 612 sowie EP-A-102 690). Als Vertreter von im Handel befindlichen Produkten (meistens als Dispersionen oder Lösungen) sind zu nennen, wobei in Klammern jeweils der Feststoffgehalt in Gewichtsprozent angegeben ist: FC 208 (ca. 30%); FC 213 (20%); FC 214 (20%); FC 217 (20%); FC 218 (36%); FC 228 (27%); FC 229 (20%); FC 232 (30%); FC 247 (30%); FC 270 (18%); FC 310 (15%); FC 326 (40%); FC 390 (10%); FC 453 (20%); FC 461 (30%); FC 3000 (3%); sämtlich unter der Bezeichnung Scotchgard^{®} geschützt; Foraperle C 305 (25%); Foraperle P 300 (17%); Foraperle T 140 (30%); Foraperle T 145 (25%); Foraperle T 355 (30%); Foraperle T 344 (31 %); Foraperle 1190 (28%); Foraperle T 430; Foraperle B 244; Foraperle B 208; Foraperle 333; sämtlich unter der Bezeichnung Foraperle^{@} geschützt; Xeroderm^{@} DH 471763 (100%); Nuva^{®} F (ca. 20%); Nuva^{@} FH (ca. 25%). Besonders bevorzugt unter diesen Produkten sind FC 228, FC 3000 sowie Foraperle^{@} P 300 und C 305.

Das weiterhin vorhandene (b) Lösemittel ist ausgewählt aus Ethanol, n-Propanol und Isopropanol.

In dem Wirkstoff (A) können außer den genannten Komponenten (a) und (b) gegebenenfalls noch die bei derartigen Imprägniersprays üblichen Hilfsstoffe (c) vorhanden sein, wie sie in der ebenfalls nicht vorpublizierten EP-A-180 842 beschrieben sind.

Als derartige Hilfsstoffe sind zunächst übliche Lederpflegezusätze zu nennen, wie sie verwendet werden, um dem Imprägnierspray eine Pflegewirkung zu verleihen. Beispiele für solche Pflegekomponenten sind: Wachse (z.B. Naturwachse, modifizierte Montanwachse, PE-Wachse, Paraffine); Silikone (z.B. Dimethylpolysiloxane, aminofunktionelle Polysiloxane und ähnliches); Öle und Fette (Trane, Wollfett, Nerzöl, Lanolin); Farbstoffe (gelöste Farbstoffe, organische und anorganische Pigmentfeinteige, anorganische und organische Farbpigmente).

Derartige Zusätze für die Lederpflege sind zweckmäßig in üblicher Weise in Alkohol dispergiert.

Dabei können die Wachszusätze im Prinzip aus üblichen Naturwachsen, modifizierten Montanwachsen, oxidierten Polyäthylenwachsen oder Paraffinen in an sich bekannter Weise bestehen. Die Wachsauswahl erfolgt in üblicher Weise nach den anwendungstechnischen Erfordernissen, wie Glanzgabe, Härte und Flexibilität des Wachsfilmes in Verbindung auch mit den anderen Ingredenzien. Über Wachse, deren Herstellung und Eigenschaften, geben viele Firmenschriften der Wachshersteller umfassend Auskunft.

Bei dem wie oben genannten, gegebenenfalls erfolgenden Einsatz von Silikonen als Lederpflegezusätze, werden gewöhnlich Silikonöle verwendet, um die Wasserabweisung zu verbessern, die Polierbarkeit zu erleichtern, die Flexibilität des Pflegefilms zu optimieren und der Lederoberfläche einen tieferen Glanz zu verleihen. Gebräuchlich und üblich sind Polymethylsiloxane niederer, mittlerer und höherer Viskosität (z.B. Baysilon M 100, M 500, M 10 000) sowie Polymethylsiloxanderivate mit z.B. aminofunktionellen Gruppen (z.B. Baysilone^{@} OF 4061; Silikonöl SLM 50349).

Für wasserfreie Formulierungen können reaktive Silikontypen eingesetzt werden, wie z.B. Tegosivin^{@} LHZ der Fa. Goldschmidt.

Weitere Pflegezusätze können gereinigte und stabilisierte Wollfettderivate (Lanoline) sein, die die Oberfläche der behandelten Leder verbessern und zur Abstimmung der Eigenschaften in Pflegemitteln eingesetzt werden. Auch wird in letzter Zeit in Pflegemitteln oft raffiniertes Nerzö/ verwendet.

Für die komplette Pflege von Ledergegenständen ist ab und zu eine Farbauffrischung erforderlich. Diese kann man erreichen, indem man die Aerosolwirkstoffe mit Farbstoffen bzw.

Farbpigmenten versetzt. Dabei ist zu berücksichtigen, daß die Farbstoffe zusammen mit den Pflege-und Imprägniermitteln eine genügende Trocken- und Naßreibechtheit aufweisen. Diese Voraussetzung wird erfüllt durch feindispergierte organische und/oder anorganische Pigmentpräparationen, wie z.B. Melustral^{®}-Farben, Helio^{ä-}Echtfarben oder Corial^{®}-Echtfarben. Die meisten dieser Farbpigmente sind auch als Feinteigpräparationen im Handel. Zum Einfärben der obengennanten Imprägnier-/Pflegewirkstoffe können auch Metallkomplexfarbstoffe Verwendung finden, z.B. Irgadermfarben^{O}, Levaderm°-Farben, Bayderm"-Farben. Alkoholische Wirkstoffe können mit Sudan^{@}farben gefärbt werden.

Durch entsprechende Abmischung der Grundfarben können alle vorkommenden Farbnuancen eingestellt werden.

Als weitere Hilfsstoffe (c), die gegebenenfalls in dem Wirkstoff (A) des erfindungsgemäßen Imprägniersprays vorhanden sein können, sind übliche Korrosionsschutzmittel (Korrosionsinhibitoren) für Weißblech- und Aluminiumdosen zu nennen. Beispiele hierfür sind: Natriumbenzoat; Dinatriumhydrogenphosphat; Vircopet 20, 30 und 40; Deriphat 151 C; Rewo B 3010; Sarcosyl^{@} NL 97; Dehyquart^{®} SP. Außerdem können im Wirkstoff (A) auch noch Riechstoffe (Parfüms) der auf diesem Gebiet üblichem Art vorhanden sein, wie z.B. Wasser-, Lösemittel- und Treibmittel-, insbesondere DME-beständige Parfümöle.

Das in dem erfindungsgemäßen Imprägnierspray vorhandene, mit Wasser mischbare oder emulgierbare Treibmittel (B) ist ebenfalls in der EP-A-169 935 erläutert. Vorteilhaft handelt es sich bei (B) um ein verflüssigtes Treibmittel, wie z.B. Dimethylether (DME). Bei Vorliegen dieses Treibmittels (DME) in Kombination mit dem anspruchsgemäßen Lösemittel, insbesondere Ethanol oder Isopropanol, bildet sich in dem Imprägnierspray ein binäres System aus.

Als Treibmittel (B) kann auch ein verflüssigtes (mit Wasser nicht mischbares aber) emulgierbares Treibmittel, wie z.B. Propan, Butan oder Difluordichlormethan, vorliegen. Als Treibmittel (B) können aber auch komprimierte, mit Wasser mischbare Treibmittel vorhanden sein, wie z.B. Kohlendioxid; als weitere Beispiele komprimierter Treibmittel sind Stockstoff und Distickoxid zu nennen.

Die Menge des Wirkstoffs (A) im erfindungsgemäßen Imprägnierspray kann je nach seiner Art und nach der Art des vorhandenen Treibmittels (B) varrieren. Im allgemeinen liegen 30 bis 70 Gew.-% an Wirkstoff (A) (bezogen auf die fertige Abfüllrezeptur) vor. Besonders bewährt hat sich eine Wirkstoffmenge von 40 bis 65 Gew.-%.

Die Menge des vorhandenen Treibmittels (B) kann ebenfalls variieren. Sie liegt gewöhnlich bei 70 bis 30 Gew.-%, bevorzugt bei 60 bis 35 Gew.-%, im Falle eines verflüssigten Treibmittels, wie z.B. Dimethyläther, Propan oder Butan. Auch können zusätzlich komprimierte Treibmittel, wie z.B. Kohlendioxid, eingesetzt werden; ihre Menge (in der fertigen Abfüllrezeptur) beträgt dann 0 bis 7 Gew.-%, bevorzugt 0 bis 5 Gew.-%.

Die Mengen der Bestandteile (Komponenten) (a), (b) und (c), aus denen der Wirkstoff (A) zusammengesetzt ist, können in Bereichen variieren. Vorteilhaft besitzt der Wirkstoff (A) (d.h. die Wirkstoffrezeptur) die nachstehend angegebene Zusammensetzung, wobei die Menge der Komponenten jeweils in Gew.-%, wiederum bezogen auf die Wirkstoffrezeptur, angegeben ist:
Im Falle eines Wirkstoffes ohne Lederpflegezusätze
Im Falle eines Wirkstoffs mit Pflegezusätzen

Gegenstand der vorliegenden Erfindung ist auch die Verwendung des vorstehend erläuterten erfindungsgemäßen Imprägniersprays zur Behandlung von Leder und Textilien. Die Anwendung des erfindungsgemäßen Imprägniersprays erfolgt in gleicher Weise wie bei den bekannten Aerosol-Imprägniermitteln auf die zu behandelnden Oberflächen von Leder, z.B. Schuhen, Lederbekleidung, Ledermöbeln usw., oder von Textilien, z.B. Bekleidung, Zelten, Planen, Schirmen etc. Auch zur Imprägnierung vorgesehene Papierflächen lassen sich erfindungsgemäß behandeln.

Wie weiter oben erwähnt, erfolgt zwischen den Fluorcarbonharzen und der erfindungsgemäß zusätzlich vorhandenen Polyacrylat-Komponente ein funktionelles Zusammenwirken in dem Sinne, daß diese Kombination zu einer überraschend synergistischen Hydrophobierverstärkung führt. Dieser Synergismus tritt bereits bei relativ geringen Acrylpolymerisat-Mengen, wie vorstehend angegeben, ein. Er kommt dadurch zum Ausdruck, daß bei gleichbleibender Fluorcarbonharz-Menge der Hydrophobiereffekt durch den Zusatz von Acrylatharzen überproportional gesteigert werden kann; ferner ist es auch möglich, die Fluorcarbonharz-Menge zu verringern und gleichzeitig den Hydrophobiereffekt durch den Zusatz von Acrylatharzen zu kompensieren oder überzukompensieren. Ein derartiges funktionelles Ineinandergreifen von Fluorcarbonharz-Komponente und Acrylatharz-Komponente stellt ein völlig unerwartetes Phänomen dar. Im einzelnen wird auf den untenstehenden Versuchsbericht verwiesen.

Dabei ist auch im vorliegenden Fall, ähnlich wie in der EP-A-169 935, auf den besonderen Vorteil der toxikologischen Verträglichkeit hinzuweisen. So ergaben auch im vorliegenden Fall inhalationstoxikologische Untersuchungen erfindungsgemäßer, d.h. acrylatenthaltender Rezepturen, daß keine LCₛₒ-Werte festgestellt werden konnten, und zwar auch bei solchen Rezepturen, die Farbstoffe (als Hilfsstoff (c)) enthielten. Die toxikologischen Prüfungen wurden gemäß der im OECD-Protokoll 403 beschriebenen Methode durchgeführt. Diese tierexperimentelle Untersuchung gestattet es, akute inhalationstoxikologische Daten zu erhalten, die sich im LCso-Wert an Ratten bei vierstündiger Exposition ausdrücken (LC-letale Inhalationskonzentration bei 50% der Versuchstiere). Erfindungsgemäße Rezepturen zeigten selbst bei der sehr hohen Konzentration von 50 g/m³ keine Mortalitätsraten (höhere Konzentrationen sind nach der genannten OECD-403-Methode technisch nicht durchführbar).

Die folgenden Beispiele erläutern die Erfindung, ohne ihre Anwendung zu beschränken. Dabei stellen die genannten Zahlenangaben jeweils Gewichtsprozent, bezogen auf die Wirkstoffrezeptur bzw. bezogen auf die Abfüllrezeptur, dar.

### Beispiel 1

Dieses Beispiel erläutert erfindungsgemäße Imprägniersprays, deren Wirkstoffe (A) (Wirkstoffrezepturen) keine Lederpflegezusätze enthalten.

### Beispiel 2

Dieses Beispiel erläutert ein erfindungsgemäßes Imprägnierspray, dessen Wirkstoff (A) (Wirkstoffrezeptur) Lederpflegezusätze enthält.

Die in den vorstehenden Beispielen genannten Wirkstoffrezepturen können jeweils auch in eingefärbter Form vorliegen, d.h. Farbstoffe enthalten. Nur beispielsweise sei eine Einfärberezeptur (schwarz) genannt:

Versuchsbericht (Beleg des synergistischen Hydrophobiereffekts).

Die Prüfungen zur Bestimmung des Hydrophobiereffektes wurden nach DIN 53 338 "Bestimmung des Verhaltens gegenüber Wasser bei dynamischer Beanspruchung im Penetrometer" durchgeführt. Diese Norm ist speziell zur Prüfung von Ledern entwickelt worden.

Die aus dem Leder (nach DIN 53 302 Teil 1) herausgeschnittenen Probestücke wurden mit je 30 g der unten angegebenen Versuchsrezepturen A1, A2, A3; B1, B2, B3 und C1, C2, C3 besprüht und über Nacht im klimatisierten Raum trocknen gelassen. Im Penetrometer wurden dann entsprechend DIN 53 338 die Wasserdurchdringungszeiten bestimmt.

Aus den folgenden Tabellen können die Versuchsrezepturen und die Wasserdurchdringungszeiten nach DIN 53 338 der einzelnen Versuche auf verschiedenen Ledertypen entnommen werden. Bei den angegebenen Wasserdurchdringungszeiten handelt es sich jeweils um Mittelwerte aus vier Messungen, wobei jeweils der höchste und niedrigste Wert gestrichen wurden.

Tabellen Aa), Ba) und Ca): Bei den angeführten Versuchen handelt es sich bei den Ziffern A1, B1 und C1 um Abfüllungen, die ausschließlich Fluorcarbonharze in steigenden Mengen (in Isopropanol gelöst) enthalten und (mit Propan/Butan) in Aerosoldosen abgefüllt sind. Die Abfüllungen A2, B2 und C2 enthalten als Imprägniermittel nur Acrylate; Lösemittel und Treibgase sind analog A1, B1 und C1. Unter A3, B3 und C3 sind die Abfüllungen aufgeführt, die sowohl FC-Harz als auch Acrylate-in gleichen Anteilen wie zuvor-gleichzeitig enthalten.

In den Tabellen Ab), Bb) und Cb) sind die Zeiten angegeben, die das Wasser benötigt, um gemäß DIN 53 338 das entsprechende Leder zu durchdringen; unter A3, B3 und C3 sind jeweils die Durchdringungszeiten der Kombination von Fluorcarbonharz und Acrylat angegeben. Diese übertreffen die Werte der Einzelmessungen deutlich.

Aus diesen Werten ist ersichtlich, daß die Wasserdurchdringungszeiten, die mit Rezepturen ausschließlich auf Basis von Fluorchemikalien oder von Acrylpolymeren erzielt werden, im Falle der Kombination Fluorchemikalie/Acrylpolymeres deutlich (im Vergleich zu den additiv zu erwartenden Werten) übertroffen werden. Dabei resultieren in Abhängigkeit von den Rezepturen und den verwendeten Ledern um den Faktor 1,4 bis 3,5 günstigere Wasserdurchdringungszeiten. Diese überproportionale Verbesserung der Hydrophobierleistung der erfindungsgemäßen Zusammensetzungen ist überraschend und war nicht zu erwarten.

## Patentansprüche

1. Imprägnierspray für Leder und Textilien auf der Basis (A) eines Wirkstoffs, der aus
(a) Fluorcarbonharzen,
(b) einem Lösemittel, welches aus Ethanol, n-Propanol und Isopropanol ausgewählt ist, sowie gegebenenfalls
(c) Hilfsstoffen besteht, und
(B) eines oder mehrerer mit Wasser mischbarer oder emulgierbarer Treibmittel,
wobei der Wirkstoff (A) als obligatorische Komponente noch ein Hydrophobiermittel auf Polyacrylatbasis enthält.

2. Imprägnierspray nach Anspruch 1, dadurch gekennzeichnet, daß das Polyacrylat-Hydrophobiermittel in dem Wirkstoff (A) in einer Menge von 0,1 bis 2,0 Gew.-%, bezogen auf die Wirkstoffrezeptur, vorhanden ist.

3. Imprägnierspray nach einem der vorhergehenden Ansprüche, dadurch gekennzeichnet, daß das Polyacrylat-Hydrophobiermittel ein Homo- oder Copolymerisat von Acrylsäureestern oder Methacrylsäureestern ist.

4. Imprägnierspray nach einem der vorhergehenden Ansprüche, dadurch gekennzeichnet, daß das Polyacrylat-Hydrophobiermittel lösungsmittelfrei oder lösungsmittelhaltig ist.

5. Verwendung eines in den vorstehenden Ansprüchen gekennzeichneten Sprays zur Behandlung von Leder und Textilien.

## Revendications

1. Spray imprégnant pour cuir et textiles à base
(A) d'une substance active, qui est constituée par
(a) des résines fluorocarbonées,
(b) un solvant qui est choisi parmi l'éthanol, le n-propanol et l'isopropanol, ainsi que le cas échéant
(c) des additifs, et
(B) d'un ou plusieurs agents propulseurs miscibles ou émulsionnables avec l'eau,
la substance active (A) contenant en outre comme constituant obligatoire un agent imperméabilisant à base de polyacrylate.

2. Spray imprégnant selon la revendication 1, caractérisé en ce que l'agent imperméabilisant à base de polyacrylate contenu dans la substance active (A) est présent dans une quantité de 0,1 à 2,0% en poids par rapport à la formule de la substance active.

3. Spray imprégnant selon l'une des revendications précédentes, caractérisé en ce que l'agent imperméabilisant à base de polyacrylate est un homo- ou un copolymère d'esters acryliques ou d'esters méthaαryIiques.

4. Spray imprégnant selon l'une des revendications précédentes, caractérisé en ce que l'agent imperméabilisant à base de polyacrylate est exempt de solvant ou contient un solvant.

5. Utilisation d'un spray caractérisé dans les revendications précédentes pour le traitement du cuir et des textiles.

## Claims

1. Impregnating spray for leather and textiles based on
(A) an active substance consisting of
(a) fluorocarbon resins,
(b) a solvent selected from ethanol, n-propanol and isopropanol, and optionally
(c) adjuvants, and
(B) one or more propellants which are miscible or emulsifiable with water,
the active substance (A) containing as an obligatory component a hydrophobic agent based on polyacrylate.

2. Impregnating spray according to claim 1, characterised in that the polyacrylate hydrophobic agent is present in the active substance (A) in an amount of from 0.1 to 2.0% by weight, based on the active substance composition.

3. Impregnating spray according to one of the preceding claims, characterised in that the polyacrylate hydrophobic agent is a homo or copolymer of acrylic acid esters or methacrylic acid esters.

4. Impregnating spray according to one of the preceding claims, characterised in that the polyacrylate hydrophobic agent is free from solvent or contains solvent.

5. Use of a spray as characterised in the preceding claims for treating leather and textiles.
